# EUROPÄISCHE PATENTSCHRIFT

(11) **EP 2 053 176 B1**
(45) Veröffentlichungstag und Bekanntmachung des Hinweises auf die Patenterteilung: **27.11.2019**
(21) Anmeldenummer: 08167359.2
(22) Anmeldetag: 23.10.2008
(51) Int. Cl.: E04C 2/04, B32B 13/06

(54) **Bauplatte mit Abschirmwirkung**
Structural panel with shielding effect
Panneau de construction ayant un effet de blindage

(30) Priorität: 24.10.2007 DE 102007050780; 12.11.2007 EP 07120428
(43) Veröffentlichungstag der Anmeldung: 29.04.2009
(73) Patentinhaber: Knauf Gips KG, 97346 Iphofen (DE)
(72) Erfinder: Grebner, Gosbert, 97320 Albertshofen (DE); Martin, Jürgen, 97355 Kleinlangheim (DE)
(74) Vertreter: dompatent von Kreisler Selting Werner - Partnerschaft von Patent- und Rechtsanwälten mbB

(56) Entgegenhaltungen:
- WO-A-2004/083146
- WO-A-2005/026465
- DE-U1- 20 102 074
- US-A- 1 914 345
- US-A- 2 998 337
- US-A- 3 097 124
- US-A1- 2002 164 458
- US-B1- 6 214 454

## Beschreibung

Die vorliegende Erfindung betrifft eine Bauplatte auf Basis von Gips und Verfahren zu ihrer Herstellung.

In vielen Baubereichen ist es üblich, zur Abgrenzung zwischen einem Innenraum und einer Außenwand Kunststofffolien als Dampfbremsen einzusetzen. Hierbei wird beispielsweise eine Holzaußenwand zunächst mit einem Dämmmaterial versehen und anschließend mit einer Kunststofffolie - beispielsweise auf Polyethylenbasis - als Dampfbremse abgedichtet. Hieran schließt sich dann der eigentliche Wandaufbau, beispielsweise mit Gipskartonplatten an.

Auch im Dachgeschossbereich ist es üblich, unterhalb der Dachabdeckung - beispielsweise der Dachpfannen - ein Dämmmaterial vorzusehen, dass mit einer Kunststofffolie als Dampfbremse versehen wird, bevor anschließend beispielsweise Gipskartonwände montiert werden.

Bauplatten auf Basis von Gips werden im Innenausbau von Gebäuden, zur Abdeckung von Wänden oder Decken vielfältig eingesetzt.

Es besteht grundsätzlich immer ein Bedarf nach Baulösungen, die dauerhafter sind und manuelle Überarbeitungsschritte einsparen.

Die vorliegende Erfindung hat sich die Aufgabe gestellt, Baumaterialien bereitzustellen, mit denen die Arbeitsweise vereinfacht werden kann.

Überraschenderweise wird die Aufgabe gelöst durch eine Bauplatte auf Basis von Gips, wobei mindestens eine der Oberflächen mit einer Metallfolie abgedeckt ist und die Metallfolie perforiert ist, wobei die Platte bevorzugt einen SD-Wert von 0,3 bis 5 m, bevorzugt 0,7 bis 4,5 m aufweist.

Erfindungsgemäß ist mindestens eine der Oberflächen mit einer Metallfolie abgedeckt. Dies führt dazu, dass die Bauplatte in diesem Bereich stark dampfsperrend ist. Durch Perforation der Folie kann die Wasserdampfdurchlässigkeit so eingestellt werden, dass die Funktion einer Dampfbremse erhalten werden.

"Oberfläche" bedeutet in diesem Zusammenhang bei einer Gipsplatte eine der beiden großen Hauptflächen einer Bauplatte, nicht jedoch die umlaufenden schmalen Seitenkanten.

"Bauplatte auf Basis von Gips" bedeutet eine Bauplatte, deren Hauptbestandteil abgebundener Gips ist.

In einer Ausführungsform kann die Bauplatte eine Gipskartonplatte sein, wie sie dem Fachmann bekannt ist.

In einer anderen Ausführungsform kann es sich auch um eine Platte handeln, die einen Gipskern mit einer ein- oder beidseitigen Ummantelung mit einem Vlies aufweist. Solche Platten weisen gegenüber Gipskartonplatten üblicherweise eine höhere Feuerbeständigkeit auf. Eine Bauplatte auf Basis von Gips kann auch eine Gipsfaserplatte sein, die also keine Abdeckung durch Karton oder Vlies aufweist, sondern Fasern, beispielsweise Zellulosefasern, in der Gipsmatrix enthält.

US 1,914,345 beschreibt eine Gipskartonplatte, die mit einer Metallfolie versehen ist, um die Isolationswirkung zu verbessern und die Hitzebeständigkeit im Falle eines Brandes zu verbessern. In einer Ausführungsform werden Perforationen der Metallfolie vorgesehen, um bei der Herstellung den Austritt des überschüssigen Wassers zu ermöglichen. Die genaue Bemessung der Wasserdampfdurchlässigkeit ist für den Wasserdampfaustritt bei der Herstellung nicht relevant.

DE 201 02 074 U1 beschreibt eine Akustikplatte, bei der die Rückseite mit einer geschlossenen oder perforierten Kunststoff- oder Alufolie versehen ist, um einen Luftstrom im Bereich der Löcher der Gipsplatte zu vermeiden und damit das Absetzen von Schmutz im Lochbereich zu verringern.

Eine gezielte Nutzung der Wasserdampfdurchlässigkeit im eingebauten Zustand ist nicht bekannt.

Die Dicke der Metallfolie kann der Fachmann in Abhängigkeit von den Anforderungen an die Stabilität, etc. auswählen. Typische Metallfoliendicken liegen im Bereich von 5 bis 40 µm.

Neben einer reinen Metallfolie kann auch ein Laminat zwischen einer Metallfolie und einem Papier eingesetzt werden; dabei kann die Metallfolie ein- oder beidseitig mit einem Papier, beispielweise einem Kraftpapier versehen sein. Diese Ausführungsform erleichtert die Befestigung der Metallfolie auf der Bauplatte.

In einer besonders bevorzugten Ausführungsform ist die Perforation eine Mikroperforation, d.h. die Öffnungen sind besonders klein. Die Öffnungen können prinzipiell rund, oval oder eckig sein, wobei runde Perforationen besonders einfach herzustellen sind. Typische Größen für die Öffnung liegen im Bereich von 50 bis 1.400 µm im Durchmesser, entsprechend etwa 1960 µm² bis 1,54 mm² Fläche.

Erstaunlicherweise werden in Abhängigkeit von der Größe der Löcher nur sehr wenige Löcher benötigt, um die gewünschten Eigenschaften zu erzielen. Pro m² Oberfläche haben sich 100 bis 10.000 Löcher als vorteilhaft erwiesen, wobei bevorzugt die Anzahl der Löcher pro m² < 1.000 sein sollte.

Die Durchlässigkeit eines Produktes kann anhand des SD-Wertes gemessen werden. Der SD-Wert bedeutet ist die wasserdampfdiffusionsäquivalente Luftschichtdicke und wird nach DIN 4108 bzw. DIN EN ISO 12572 gemessen. Sie ergibt sich aus der Dicke und dem Diffusionswiderstand des Bauteils. Diffusionsoffen sind Baustoffe mit einem SD-Wert < 0,5 m. Eine typische Gipskartonplatte hat einen SD-Wert von 0,1 m, eine Polyethylenfolie mit einer Dicke von 0,1 mm hat einen SD-Wert von etwa 10 m.

Beispielsweise kann durch die erfindungsgemäße Platte ein SD-Wert im Bereich von etwa 0,3 bis 5 m oder 0,7 bis 4,5 m erreicht werden, wobei für die Anwendung als Dampfbremse Werte im Bereich von 2 bis 3 m besonders bevorzugt sind. Insbesondere überrascht die geringe Schwankungsbreite der SD-Werte.

Bevorzugt ist die erfindungsgemäße Platte keine Akustiklochplatte.

Die erfindungsgemäße Bauplatte kann hergestellt werden durch ein Verfahren mit folgenden Schritten:
- Bereitstellen einer Bauplatte auf Basis von Gips
- Aufbringen eines Klebstoffes auf mindestens eine Oberfläche der Bauplatte
- Aufbringen einer Metallfolie auf den Klebstoff
- Perforieren der Metallfolie.

Es ist grundsätzlich auch möglich, stattdessen eine vorperforierte Metallfolie einzusetzen, wobei bei einer vorperforierten Metallfolie grundsätzlich Probleme mit dem Klebstoff entstehen könnten, da dieser Klebstoff ebenfalls als Sperre wirkt. Zumindest in der Ausführungsform, bei der nur eine Oberfläche abgedeckt ist, wäre es auch möglich, zunächst den Karton mit der Metallfolie zu beschichten (wobei die Metallfolie perforiert oder nicht perforiert sein könnte) und erst anschließend aus dem Karton eine Gipskartonplatte zu formen. Die eine diffusionsoffene Seite würde grundsätzlich genügen, um eine Trocknung der Platte zu ermöglichen.

Überraschenderweise zeigt sich bei der erfindungsgemäßen Platte noch ein weiterer Effekt:
Durch die Metallbeschichtung wird eine starke Dämpfung im Frequenzbereich von 500 bis 3.000 MHz erreicht, so dass beispielsweise Mobilfunkstrahlung aus dem Äußeren des Gebäudes ferngehalten werden kann.

In einer besonders bevorzugten Ausführungsform lässt sich eine solche Platte auch mit elektrisch leitfähigem Karton herstellen, wie er beispielsweise in der EP 1 118 085 B1 beschrieben ist.
Figur 1 zeigt schematisch den Ablauf des Verfahrens, bei dem ein Plattenstapel 1 auf einen Hubtisch 2 entstapelt wird und mittels Walzen 3 und 4 ein Leimauftrag erfolgt. Von einer Metallfolienvorratsrolle 6 wird mittels der Walzen 7 und 8 die perforierte Metallfolie auflaminiert und die beschichtete Platte wird auf den Produktionsstapel 9 auf dem Hubtisch 10 abgelegt.
Figur 2 zeigt eine alternative Ausführungsform, wobei von einem Plattenstapel 1 auf einem Hubtisch 2 eine Platte entstapelt wird und mittels der Walzen 3 und 4 ein Leimauftrag erfolgt. Von der Vorratsrolle 6 wird mit Hilfe der Walzen 7 und 8 die Metallfolie aufgebracht und anschließend mittels der Stachelwalze 20 mit Löchern versehen und auf den Produktionsstapel 9 auf dem Hubtisch 10 wieder abgelegt werden.
Figur 3 zeigt die Dämpfungseigenschaften der nach dem Verfahren gemäß Figur 1 bzw. Figur 2 hergestellten Platten.
Figur 4 zeigt den Messaufbau zur Bestimmung der Dämpfungseigenschaften der Platten. Bei der Prüfung wird eine Blechtafel mit den Abmessungen 120 x 120 cm und einer mittigen Öffnung von 40 x 40 cm oder 28 x 19 cm (hoch x quer) verwendet. Vor dieser Öffnung wird das zu prüfende Muster befestigt. In einem definierten Abstand werden die Sende- und Empfangsantenne jeweils davor und dahinter aufgestellt.
Figuren 5a bis 5f zeigen die Ergebnisse der Versuche zur Wasserdampfdurchlässigkeit gemäß den Beispielen.

Die Erfindung wird durch die folgenden Beispiele näher erläutert:

### Testgerät und Testbedingungen

Klimaprüfschrank Binder MKF 720
Präzisionswaage Satorius
Konditionierungsbedingungen: 23°C/ 50% r.F.
Prüfbedingungen: 23°C / 50/93% rel. Luftfeuchte (Wet-Cup)
   23°C / 0/50% rel. Luftfeuchte (Dry-Cup)

### Prüfkörper

Die Probekörper wurden jeweils bis zur Massenkonstanz im Konditionierungsklima belassen. Die Massenkonstanz gilt als erreicht, wenn innerhalb von drei Tagen die Gewichtsdifferenz zwischen den Messungen 5% nicht überschreitet.

### Probenherstellung

Die erste Prüfcharge wurde als Rundprüfkörper mit einer Diffusionsprüffläche von 0,005 m² hergestellt. Als Prüfgefäße wurden Glasschalen verwendet. Die Abdichtung erfolgte normkonform mittels einer Mischung aus niedermolekularem Polyisobutylen und mikrokristallinem Wachs. Hierzu gehörten alle perforierten Proben.

Bei der zweiten Charge wurden Prüfkörper der Muster 40/40 GK mit einer Diffusionsprüffläche von 0,02 m² für den Wet-Cup Versuch hergestellt. Als Prüfschalen dienten Kunststoffgefäße. Da bei dieser Variante Diffusionsströme durch die Schalen selbst hätte stattfinden können, wurden diese und auch die Abdichtung hinsichtlich Leckageströme mittels einer Referenzprobe überwacht. Die hierbei aufgetretene Gewichtsveränderung wurde bei den Messungen der Prüfkörper berücksichtigt.

### Ergebnisse

Für Baustoffe und Bauteile, deren Umgebungsfeuchten meist unter 70% r.F. liegen, gelten für die Planung die Ergebnisse der Dry-Cup-Versuche. Bei beheizten Gebäuden werden somit den Bauteilen auf den raumzugewandten Seiten vor einer Dämmschicht die Werte aus dem Dry-Cup-Versuch mit dem Partialdruckgefälle 0 zu 50% r.F. zugeordnet.

| | |
|---|---|
| **Probe 1**: | 8x8 wet cup (23°C - 50/93% rel. LF) |
| Materialname: | gelochte alukaschierte GK-Platte |
| Kurzbezeichnung: | GK8/8 |
| Materialtyp: | Gipskarton |
| Aufbau: | gelochte alukaschierte - Raster 8x8 mm |
| Anzahl der Prüfkörper: | 5 |
| Probennummern: | 6-10 |
| Schalennummern: | 21-25 |
| Klimatisierung der Proben vor Versuch: | gemäß Norm - 23°C 50% r.F. |

Die Ergebnisse sind in Figur 5a dargestellt.

| | Durchschnittswert | niedrigster Einzelwert | Standardabweichung |
|---|---|---|---|
| Mittlere Dicke der Probekörper (mm) | 12,6 | - | - |
| Wasserdampfdiffusionsstromdichte (g/m²d) | 63,52 | 52,29 | 9,82 |
| Wasserdampfdiffusionsäquivalente (m) | 0,31 | 0,26 | 0,05 |
| Luftsch ichtdicke | | | |
| Sd-wert | | | |
| Wasserdampfdiffusionswiderstandzahl µ-wert [-] | 24,70 | 20,99 | 4,22 |

| | |
|---|---|
| **Probe 2**: | 20x20 wet cup (23°C - 50/93% rel. LF) |
| Materialname: | gelochte alukaschierte GK-Platte |
| Kurzbezeichnung: | GK20/20 |
| Materialtyp: | Gipskarton |
| Aufbau: | gelochte alukaschierte - Raster 20x20 mm |
| Anzahl der Prüfkörper: | 5 |
| Probennummern: | 1-5 |
| Schalennummern: | 16-20 |
| Klimatisierung der Probenvor Versuch: | gemäß Norm - 23°C 50% r.F. |

Die Ergebnisse sind in Figur 5b dargestellt.

| | Durchschnittswert | niedrigster Einzelwert | Standardabweichung |
|---|---|---|---|
| Mittlere Dicke der Probekörper (mm) | 0,013 | - | - |
| Wasserdampfdiffusionsstromdichte g/m²d) | 6,44 | 52,29 | 2,12 |
| Wasserdampfdiffusionsäquivalente (m) | 2,29 | 1,66 | 0,56 |
| Luftsch ichtdicke | | | |
| Sd-wert | | | |
| Wasserdampfdiffusionswiderstandzahl µ-wert[-] | 182,64 | 132,43 | 44,49 |

| | |
|---|---|
| **Probe 3**: | 40x40 wet cup (23°C - 50/93% rel. LF) |
| Materialname: | gelochte alukaschierte GK-Platte |
| Kurzbezeichnung: | GK40/40 |
| Materialtyp: | Gipskarton |
| Aufbau: | gelochte alukaschierte - Raster 40x40 mm |
| Anzahl der Prüfkörper: | 5 |
| Probennummern: | 11-15 |
| Schalennummern: | 26-30 |
| Klimatisierung der Proben vor Versuch: | gemäß Norm - 23°C 50% r.F. |

Die Ergebnisse sind in Figur 5c dargestellt.

| | Durchschnittswert | niedrigster Einzelwert | Standardabweichung |
|---|---|---|---|
| Mittlere Dicke der Probekörper (mm) | 12,6 | - | - |
| Wasserdampfdiffusionsstromdichte (g/m²d) | 5,20 | 5,14 | 1,48 |
| Wasserdampfdiffusionsäquivalente (m) | 3,89 | 3,79 | 0,08 |
| Luftschichtdicke | | | |
| Sd-wert | | | |
| Wasserdampfdiffusionswiderstandzahl µ-wert [-] | 308,66 | 301,86 | 6,59 |

| | |
|---|---|
| **Probe 4:** | 8x8 dry cup (23°C - 0/50% rel. LF) |
| Materialname: | gelochte alukaschierte GK-Platte |
| Kurzbezeichnung: | GK8/8 |
| Materialtyp: | Gipskarton |
| Aufbau: | gelochte alukaschierte - Raster 20x20 mm |
| Anzahl der Prüfkörper: | 5 |
| Probennummern: | 26-30 |
| Schalennummern: | 41-45 |
| Klimatisierung der Proben vor Versuch: | gemäß Norm - 23°C 50% r.F. |

Die Ergebnisse sind in Figur 5d dargestellt.

| | Durchschnittswert | niedrigster Einzelwert | Standardabweichung |
|---|---|---|---|
| Mittlere Dicke der Probekörper (mm) | 12,600 | - | - |
| Wasserdampfdiffusionsstromdichte (g/m²d) | 48,50 | 46,33 | 2,17 |
| Wasserdampfdiffusionsäquivalente (m) | 0,48 | 0,44 | 0,02 |
| Luftsch ichtdicke | | | |
| Sd-wert | | | |
| Wasserdampfdiffusionswiderstandzahl µ-wert [-] | 37,81 | 35,07 | 1,68 |

| | |
|---|---|
| **Probe 5:** | 20x20 dry cup (23°C - 0/50% rel. LF) |
| Materialname: | gelochte alukaschierte GK-Platte |
| Kurzbezeichnung: | GK20/20 |
| Materialtyp: | Gipskarton |
| Aufbau: | gelochte alukaschierte - Raster 20x20 mm |
| Anzahl der Prüfkörper: | 5 |
| Probennummern: | 21-25 |
| Schalennummern: | 36-40 |
| Klimatisierung der Proben vor Versuch: | gemäß Norm - 23°C 50% r.F. |

Die Ergebnisse sind in Figur 5e dargestellt.

| | Durchschnittswert | niedrigster Einzelwert | Standardabweichung |
|---|---|---|---|
| Mittlere Dicke der Probekörper (mm) | 12,600 | - | - |
| Wasserdampfdiffusionsstromdichte (g/m²d) | 14,80 | 13,57 | 0,77 |
| Wasserdampfdiffusionsäquivalente (m) | 1,60 | 1,51 | 0,09 |
| Luftsch ichtdicke | | | |
| Sd-wert | | | |
| Wasserdampfdiffusionswiderstandzahl µ-wert [-] | 126,76 | 119,69 | 6,93 |

| | |
|---|---|
| **Probe 6**: | 40x40 dry cup (23°C - 0/50% rel. LF) |
| Materialname: | gelochte alukaschierte GK-Platte |
| Kurzbezeichnung: | GK40/40 |
| Materialtyp: | Gipskarton |
| Aufbau: | gelochte alukaschierte - Raster 40x40 mm |
| Anzahl der Prüfkörper: | 5 |
| Probennummern: | 16-20 |
| Schalennummern: | 31-35 |
| Klimatisierung der Proben vor Versuch: | gemäß Norm - 23°C 50% r.F. |

Die Ergebnisse sind in Figur 5f dargestellt.

| | Durchschnittswert | niedrigster Einzelwert | Standardabweichung |
|---|---|---|---|
| Mittlere Dicke der Probekörper (mm) | 12,600 | - | - |
| Wasserdampfdiffusionsstromdichte (g/m²d) | 12,04 | 6,73 | 4,15 |
| Wasserdampfdiffusionsäquivalente (m) | 2,20 | 1,47 | 0,89 |
| Luftsch ichtdicke | | | |
| Sd-wert | | | |
| Wasserdampfdiffusionswiderstandzahl µ-wert [-] | 174,73 | 116,42 | 70,60 |

### Dämpfungseigenschaften

### Bestimmung der Dämpfungseigenschaften

Dieses Verfahren wird gewählt, um schnell und preiswert eine orientierende Information zur Dämpfung eines Materials zu erhalten.

Folgende Geräte werden eingesetzt:

| | |
|---|---|
| Messgerät | Advantest R3132 mit Trackinggenerator, |
| | Gerätenummer 101003435; |
| | letzte Kalibrierung: 04.01.2005 |
| Leistung | 1 mW = 0 dBm |
| Messantennen | Typ SCHWARZBECK USLP 9143 (300 MHz - 3 GHz), Seriennummer 198 und 242 |
| | Vertikal polarisierte Welle |
| Abstand | je 10 cm zwischen Antennenspitze und Prüfobjekt |
| Antennenkabel | Typ Schwarzbeck AK 9513 mit 10 m Länge. |

Die Ergebnisse sind in Figur 3 dargestellt.

Bei 900, 1900 und 3000 MHz betrug die Dämpfung etwa 36, 37 und 34 dB, was einer Dämpfung von ca. 99,98% entspricht; dies ist in etwa die Messgrenze des Systems, d.h. die effektiven Werte könnten noch etwas höher liegen.

## Patentansprüche

1. Bauplatte auf Basis von Gips, wobei mindestens eine der Oberflächen mit einer Metallfolie abgedeckt ist und die Metallfolie perforiert ist, **dadurch gekennzeichnet, dass** die Bauplatte einen SD-Wert von 0,7 bis 4,5 m aufweist.

2. Bauplatte nach Anspruch 1, **dadurch gekennzeichnet, dass** die Metallfolie aus Aluminium, Zink, Zinn und Legierungen dieser Metalle besteht.

3. Bauplatte nach einem der Ansprüche 1 oder 2, **dadurch gekennzeichnet, dass** die Metallfolie auf beide Oberflächen aufgebracht ist.

4. Bauplatte nach mindestens einem der Ansprüche 1 bis 3, **dadurch gekennzeichnet, dass** die Bauplatte auf Basis von Gips eine Gipskartonplatte ist.

5. Bauplatte nach mindestens einem der Ansprüche 1 bis 4, **dadurch gekennzeichnet, dass** die Platte einen Gipskern und eine ein- oder beidseitige Ummantelung mit einem Vlies aufweist.

6. Bauplatte nach mindestens einem der Ansprüche 1 bis 5, **dadurch gekennzeichnet, dass** die Dicke der Metallfolie im Bereich von 5 bis 40 µm liegt.

7. Bauplatte nach mindestens einem der Ansprüche 1 bis 6, **dadurch gekennzeichnet, dass** die Metallfolie ein- oder beidseitig mit einer Papierschicht versehen ist.

8. Bauplatte nach mindestens einem der Ansprüche 1 bis 7, **dadurch gekennzeichnet, dass** die Perforation eine Mikroperforation ist.

9. Bauplatte nach mindestens einem der Ansprüche 1 bis 8, **dadurch gekennzeichnet, dass** die Perforation durch Löcher mit einer Größe von 50 bis 1.400 Mikrometer erfolgt.

10. Bauplatte nach mindestens einem der Ansprüche 1 bis 9, **dadurch gekennzeichnet, dass** pro m² Oberfläche 100 bis 10.000 Löcher vorgesehen sind.

11. Verfahren zur Herstellung einer Bauplatte nach mindestens einem der Ansprüche 1 bis 10, mit folgenden Schritten:
- Bereitstellen einer Bauplatte auf Basis von Gips
- Aufbringen eines Klebstoffes auf mindestens einer Oberfläche der Bauplatte
- Aufbringen einer Metallfolie auf den Klebstoff
- Perforieren der Metallfolie.

12. Verwendung einer Bauplatte nach einem der Ansprüche 1 bis 10 als Dampfsperre oder Dampfbremse.

13. Verwendung einer Bauplatte nach einem der Ansprüche 1 bis 10 zur Strahlungsdämpfung im Frequenzbereich 500 bis 3.000 MHz.

## Claims

1. A gypsum-based construction panel, in which at least one of the main surfaces is covered by a metal foil, and said metal foil is perforated, **characterized in that** said construction panel has an SD value of from 0.7 to 4.5 m.

2. The construction panel according to claim 1, **characterized in that** said metal foil is made of aluminum, zinc, tin, and alloys of these metals.

3. The construction panel according to either of claims 1 or 2, **characterized in that** said metal foil has been applied to both main surfaces.

4. The construction panel according to at least one of claims 1 to 3, **characterized in that** said gypsum-based construction panel is a gypsum plasterboard.

5. The construction panel according to at least one of claims 1 to 4, **characterized in that** said panel has a gypsum core and a non-woven coating on one or both sides thereof.

6. The construction panel according to at least one of claims 1 to 5, **characterized in that** the thickness of the metal foil is within a range of from 5 to 40 µm.

7. The construction panel according to at least one of claims 1 to 6, **characterized in that** said metal foil has been provided with a paper layer on one or both sides of the panel.

8. The construction panel according to at least one of claims 1 to 7, **characterized in that** said perforation is a microperforation.

9. The construction panel according to at least one of claims 1 to 8, **characterized in that** said perforation is manifested by holes having sizes of from 50 to 1,400 micrometers.

10. The construction panel according to at least one of claims 1 to 9, **characterized in that** from 100 to 10,000 holes are provided per 1 m² of surface area.

11. A process for preparing a construction panel according to at least one of claims 1 to 10, comprising the following steps:
- providing a gypsum-based construction panel;
- applying an adhesive to at least one main surface of the construction panel;
- applying a metal foil to said adhesive;
- perforating said metal foil.

12. Use of a construction panel according to any of claims 1 to 10 as a vapor barrier or vapor retarder.

13. Use of a construction panel according to any of claims 1 to 10 for radiation damping in a frequency range of from 500 to 3,000 MHz.

## Revendications

1. Panneau de construction à base de plâtre, au moins une des surfaces étant recouverte d'un film métallique et le film métallique étant perforé, **caractérisé en ce que** le panneau de construction a une valeur SD de 0,7 à 4,5 m.

2. Panneau de construction selon la revendication 1, **caractérisé en ce que** le film métallique est en aluminium, en zinc, en étain et en des alliages de ces métaux.

3. Panneau de construction selon l'une des revendications 1 ou 2, **caractérisé en ce que** le film métallique est appliqué sur les deux surfaces.

4. Panneau de construction selon l'une au moins des revendications 1 à 3, **caractérisé en ce que** le panneau de construction à base de plâtre est un panneau de Placoplatre.

5. Panneau de construction selon l'une au moins des revendications 1 à 4, **caractérisé en ce que** le panneau comporte un noyau en plâtre et une enveloppe à une ou deux faces pourvue d'un non-tissé.

6. Panneau de construction selon l'une au moins des revendications 1 à 5, **caractérisé en ce que** l'épaisseur du film métallique est comprise entre 5 et 40 µm.

7. Panneau de construction selon l'une au moins des revendications 1 à 6, **caractérisé en ce que** le film métallique est pourvu sur une face ou les deux faces d'une couche de papier.

8. Panneau de construction selon l'une au moins des revendications 1 à 7, **caractérisé en ce que** la perforation est une micro perforation.

9. Panneau de construction selon l'une au moins des revendications 1 à 8, **caractérisé en ce que** la perforation est effectuée par des trous d'une taille de 50 à 1400 microns.

10. Panneau de construction selon l'une au moins des revendications 1 à 9, **caractérisé en ce qu'**il est prévu 100 à 10.000 trous par m² de surface.

11. Procédé de fabrication d'un panneau de construction selon l'une au moins des revendications 1 à 10, le procédé comprenant les étapes suivantes :
- fournir un panneau de construction à base de plâtre
- appliquer un adhésif sur au moins une surface du panneau de construction
- appliquer un film métallique sur l'adhésif
- perforer le film métallique.

12. Utilisation d'un panneau de construction selon l'une des revendications 1 à 10 comme pare-vapeur ou frein-vapeur.

13. Utilisation d'un panneau de construction selon l'une des revendications 1 à 10 pour l'atténuation de rayonnement dans la gamme de fréquences allant de 500 à 3000 MHz.
